# EUROPÄISCHE PATENTSCHRIFT

(11) **EP 2 220 289 B1**
(45) Veröffentlichungstag und Bekanntmachung des Hinweises auf die Patenterteilung: **07.03.2012**
(21) Anmeldenummer: 08858358.8
(22) Anmeldetag: 04.12.2008
(51) Int. Cl.: D07B 1/02

(54) **SEIL MIT EINER SEELE UND EINEM DIE SEELE UMHÜLLENDEN MANTEL**
ROPE HAVING A CORE AND A CASING ENCLOSING THE CORE
CORDE POURVUE D'UNE ÂME ET D'UNE GAINE ENTOURANT L'ÂME

(30) Priorität: 07.12.2007 DE 102007059107
(43) Veröffentlichungstag der Anmeldung: 25.08.2010
(73) Patentinhaber: Bloch, Klaus, 53757 Sankt Augustin (DE)
(72) Erfinder: Bloch, Klaus, 53757 Sankt Augustin (DE)
(74) Vertreter: Wagner, Matthias
(86) Internationale Anmeldenummer: PCT/EP2008/010273
(87) Internationale Veröffentlichungsnummer: WO 2009/071293

(56) Entgegenhaltungen:
- EP-A- 1 491 668
- DE-U1- 9 105 116
- JP-A- 1 139 835
- US-B1- 7 168 231

## Beschreibung

Die Erfindung betrifft ein Seil mit einer Seele und einem die Seele umhüllenden Mantel, wobei die Seele aus einer Vielzahl von Kunststofffäden und der Mantel aus einer Vielzahl von miteinander verflochtenen Kunststofffäden aus Polytetrafluorethylen (PTFE) gebildet ist, die eine lichtdichte und flüssigkeitsabweisende Umhüllung für die Seele bilden, wobei die den Mantel bildenden Kunststofffäden jeweils eine Vielzahl von miteinander verdrillten Einzelfäden aus PTFE umfassen.

Seile der eingangs genannten Art sind beispielsweise aus der US 7,168,231 B1 bekannt.

Andererseits sind z.B. aus der US-A-5,802,828 Garne mit einem Flechtmantel aus PTFE bekannt, die als Dichtschnüre bzw. Pumpenpackungsschnüre verwendet werden. Derartige Garne weisen jedoch nur geringe Festigkeiten, insbesondere nur geringe Zugfestigkeit auf.

Aus der DE 103 28 919 B4 bzw. EP 1 491 668 B1 ist ein textiler Faden mit einer Seele aus einer Vielzahl von Kunststofffäden bekannt, der mit einem Mantel aus zwei PTFE-Folienbändchen umwickelt ist. Die Eigenschaften hinsichtlich Flexibilität und Festigkeit des bekannten textilen Fadens sind jedoch mit einem insbesondere geflochtenen Seil nicht vergleichbar.

Aufgabe der vorliegenden Erfindung ist es, ein Seil der eingangs genannten Art vorzuschlagen, welches hohe Flexibilität und Knotenfestigkeit bei gleichzeitig höchster Zugfestigkeit bietet, wobei eine maximale Unempfindlichkeit gegenüber äußeren Umgebungseinflüssen, wie z.B. Sonneneinstrahlung oder chemisch aggressiven Medien erreicht werden soll.

Zur Lösung der gestellten Aufgabe schlägt die Erfindung vor, ein Seil gemäß den Merkmalen des Patentanspruchs 1 auszubilden.

Vorteilhafte Ausgestaltungen und Weiterbildungen der Erfindung sind Gegenstand der abhängigen Ansprüche.

Gemäß der Erfindung werden die die Seele bildenden Kunststofffäden jeweils mit 200 bis 700 Touren/m einzeln in einer ersten Drehrichtung um ihre Längsachse verdrillt und dann mehrere derartig einzeln verdrillte Kunststofffäden gemeinsam mit 100 bis 200 Touren/m in entgegengesetzter Drehrichtung um ihre Längsachse verzwirnt.

Insbesondere kann vorgesehen sein, die Seele des erfindungsgemäßen Seils aus 540 einzeln verdrillten Kunststofffäden zu bilden, von denen dann 30 bis 180 gemeinsam in entgegengesetzter Drehrichtung verzwirnt werden.

Die erfindungsgemäße Lösung sieht ferner vor, dass die den Mantel bildenden Kunststofffäden jeweils eine Vielzahl von miteinander verdrillten Einzelfäden aus PTFE umfassen.

PTFE zeichnet sich durch eine überragende UV-Lichtbeständigkeit sowie weitgehende Unempfindlichkeit gegenüber chemisch aggressiven Medien aus. Überraschenderweise wurde im Rahmen der Erfindung gefunden, dass aus PTFE gefertigte Kunststofffäden nach üblichen Flechtmustern als Mantel eines Flechtseiles Verwendung finden können und die Seele eines solchermaßen gebildeten Flechtseiles zuverlässig vor dem Zutritt von UV-Strahlung schützen.

Darüber hinaus besitzt PTFE feuchtigkeitsabweisende Eigenschaften. Insofern verhindert der erfindungsgemäß eingesetzte Mantel aus verflochtenen PTFE-Fäden nahezu vollständig das Eindringen von Flüssigkeiten, z.B. chemisch aggressiven Medien, in den Kernbereich des erfindungsgemäßen Seiles, so dass der Kern zuverlässig von einem entsprechenden Angriff des chemisch aggressiven Mediums geschützt werden kann.

Je nach Art des verwendeten Kunststofffadens für den Mantel und der verwendeten Flechtung desselben kann eine bis zu 100%ige Abdichtung des Kerns gegenüber chemisch aggressiven Medien erzielt werden.

Insofern wird es mit dem erfindungsgemäßen Vorschlag möglich, eine Seele aus hochreißfesten Kunststofffäden, etwa PTFE, Aramid-Fasern, PBO Zylon® oder auch einem Polyethylen mit ultrahohem Molekulargewicht zu verwenden, wobei letztere nur eine äußerst geringe UV-Beständigkeit und Widerstandsfähigkeit gegenüber chemisch aggressiven Medien aufweisen. Wenn derartige eine Seele bildende Fäden jedoch in erfindungsgemäßer Weise durch einen geflochtenen Mantel auf Basis von PTFE-Kunststofffäden umgeben werden, können weder Lebensdauer verkürzende UV-Strahlen noch chemisch aggressive Medien die Seele des erfindungsgemäßen Seils in relevanter Wirkung angreifen.

Mit dem erfindungsgemäßen Vorschlag ist es somit möglich, höchst reißfeste und widerstandsfeste Seile herzustellen, da auf Werkstoffe für die Kunststofffäden der Seele zurückgegriffen werden kann, die zwar beste mechanische Eigenschaften für die gewünschte Anwendung aufweisen, jedoch bislang aufgrund ihrer geringen UV-Strah-lungsbeständigkeit und Widerstandsfähigkeit gegenüber chemisch aggressiven Medien für derartige Anwendungen ungeeignet erschienen.

Da PTFE-Fäden üblicherweise aus entsprechenden PTFE-Folien gewonnen werden, indem die Folien in schmale Streifen geschnitten werden, schlägt die Erfindung vor, die den Mantel bildenden Kunststofffäden jeweils aus einer Vielzahl von miteinander verdrillten Einzelfäden von PTFE zu bilden. Beispielsweise kann nach einem Vorschlag der Erfindung vorgesehen sein, die den Mantel bildenden Kunststofffäden aus jeweils 30 derartigen Einzelfäden aus PTFE einer Fadenstärke von 380 dtex zu bilden.

Sodann kann der Mantel aus einer Vielzahl derartiger miteinander verflochtener Kunststofffäden gebildet werden, beispielsweise aus 16 derartigen Kunststofffäden.

Die Seele des erfindungsgemäßen Seils kann nach einem Vorschlag der Erfindung ebenfalls aus Kunststofffäden auf Basis von Polytetrafluorethylen (PTFE) gebildet werden. Aufgrund der Tatsache, dass erfindungsgemäß der Mantel jedoch eine licht- und flüssigkeitsdichte Umhüllung für die Seele bildet, können auch nicht UV-beständige, aber hochfeste Materialien verwendet werden, z.B. Aramid-Fasem wie Kevlar® oder Fasern aus PBO Zylon® oder auch Polyethylene mit ultrahohem Molekulargewicht, wie sie beispielsweise von der Firma DSM unter dem Markennamen "Dyneema®" angeboten werden.

Dyneema®-Fasern bieten überragende Zugfestigkeiten bei geringsten Bruchdehnungen und können somit bei Einsatz als Seele Seile bilden, die sich durch extremste Reißfestigkeiten auszeichnen, wobei der Mantel aus licht- und flüssigkeitsdicht verflochtenen PTFE-Fasem höchste Widerstandsfähigkeit gegen UV-Bestrahlung und/oder chemisch aggressive Medien gewährleistet.

Fasern aus PBO Zylon® sind aus Poly(p-phenylen-2,6-benzobisoxazol) gefertigt und zeigen ebenfalls überragende Festigkeiten.

Ebenso ist es nach dem erfindungsgemäßen Vorschlag möglich, für die Ausbildung der Seele preiswerte, aber UV-strahlungsempfindliche Materialien, wie Polypropylen, Polyethylen, Polyamide und Polyester zu verwenden. Auch diese Materialien erhalten durch den PTFE-Mantel eine erhebliche Lebensdauerverlängerung.

Die die Seele bildenden Kunststofffäden weisen nach der Erfindung eine Garnstärke von 250 bis 3.300 dtex auf.

Im Falle der Ausbildung der Seele aus PTFE-Kunststofffäden beträgt deren Garnstärke vorzugsweise 380 bis 440 dtex.

Bei Ausbildung der Seele aus PTFE-Kunststofffäden liegt die Mindestfestigkeit der die Seele bildenden Fasern bei etwa 40 N pro 1.000 denier Fadenstärke und die Bruchdehnung beträgt höchstens 8%.

Im Falle der Verwendung von Dyneema®-Fasern für die Seele liegt die Mindestfestigkeit bei etwa 300 N pro 1.000 denier Fadenstärke und die Bruchdehnung beträgt höchstens 3%.

Ein derartiges erfindungsgemäßes Seil weist bevorzugt einen Durchmesser von 2 bis 20 mm auf, kann jedoch auch kleinere oder auch deutlich größere Durchmesser je nach Bedarf aufweisen.

Durch den erfindungsgemäß vorgesehenen geflochtenen Mantel auf Basis von PTFE-Kunststofffäden zeigt das erfindungsgemäße Seil ferner überdurchschnittlich gute Gleiteigenschaften und infolge der Verdrillung und Verzwirnung auch höchste Abriebfestigkeit, so dass auf eine Schmierung verzichtet werden kann.

Die Erfindung wird nachfolgend anhand eines Ausführungsbeispieles unter Hinzunahme der Zeichnung näher erläutert.

Die einzige Figur zeigt in stark schematisierter perspektivischer Darstellung ein Seil 1, welches eine Seele 11 und einen die Seele 11 umhüllenden Mantel 10 aufweist.

Die Seele 11 ist zur Erzielung hoher Festigkeit bei extremer UV-Licht- und Chemikalienbeständigkeit aus Einzelfäden 110 auf Basis von Polytetrafluorethylen gefertigt.
Derartige Fäden aus PTFE werden üblicherweise in schmalen Streifen aus einer Folie geschnitten, wobei im beschriebenen Ausführungsbeispiel 540 derartige PTFE-Fäden mit einer Garnstärke von 380 dtex zur Ausbildung der Seele 11 verwendet werden, so dass die Seele 11 eine gesamte Garnstärke von 205.200 dtex angenähert aufweist. Jeder einzelne Kunststofffaden wird zunächst mit bis zu 700 Touren/m in einer ersten Drehrichtung um seine Längsachse verdrillt und es werden dann bis zu 180, hier 30 derartige verdrillte Einzelfäden gemeinsam zu einem Faden 110 zusammengefasst und in entgegengesetzter Drehrichtung gemeinsam verzwirnt, wobei z.B. 150 Touren/m realisiert werden. Durch dieses Einzelverdrillen und anschließende gemeinsame Verzwirnen wird die Geschmeidigkeit und das Volumen der Seele 11 verbessert.

Die solchermaßen gebildete Seele 11 wird außenseitig von einem Mantel 10 umhüllt, der eine licht-, insbesondere UV-Licht- und nahezu flüssigkeitsdichte Umhüllung für die Seele 11 bildet, so dass keine UV-Strahlen und allenfalls geringste Mengen chemisch aggressiver Medien an die Seele 11 gelangen können.

Auch der Mantel 10 ist aus Kunststofffäden auf Basis von Polytetrafluorethylen (PTFE) gebildet, die in einer geeigneten Weise zu dem Mantel 10 geflochten sind.

Beispielsweise können die geflochtenen Fäden 100 des Mantels 10 aus jeweils 30 Einzelfäden einer Garnstärke von 380 dtex gebildet sein, und es werden insgesamt 16 solcher aus 30 Einzelfäden gebildeten Kunststofffäden für das Verflechten des Mantels 10 herangezogen, so dass insgesamt eine Garnstärke von angenähert 182.400 dtex (16 x 30 x 380 dtex) erreicht werden.

Aus dieser Anordnung resultiert eine Gesamtstärke des Seils von etwa 8 mm, wobei jeder einzelne verwendet PTFE-Faden einer Garnstärke von 380 dtex etwa 14 N Festigkeit aufweist.

Anstelle der Ausbildung der Seele 11 aus PTFE-Fäden kann auch eine analoge Ausbildung der Seele 11 aus Aramid-Fasern, wie Kevlar®-Fasern, aus PBO Zylon® oder Polyethylen ultrahohem Molekulargewicht in Betracht gezogen werden. Zwar sind derartige Materialien gegenüber chemisch aggressiven Medien und/oder UV-Bestrahlung nicht sonderlich widerstandsfähig, jedoch schützt der eine licht- und nahezu flüssigkeitsdichte Umhüllung bildende geflochtene Mantel 10 aus PTFE-Kunststofffäden 100 diese anfällige, aber gleichzeitig hoch reißfeste Seele zuverlässig vor dem Einfluss der schädigenden UV-Strahlen und/oder aggressiven Medien, so dass ein solches Seil trotz seiner extremen Reißfestigkeit hohe Standzeiten auch in rauer Umgebung erreicht.

## Patentansprüche

1. Seil (1) mit einer Seele (11) und einem die Seele (11) umhüllenden Mantel (10), wobei die Seele (11) aus einer Vielzahl von Kunststofffäden (110) und der Mantel (10) aus einer Vielzahl von miteinander verflochtenen Kunststofffäden aus Polytetrafluorethylen (PTFE) (100) gebildet ist, die eine lichtdichte und flüssigkeitsabweisende Umhüllung für die Seele (11) bilden, wobei die den Mantel (10) bildenden Kunststofffäden (100) jeweils eine Vielzahl von miteinander verdrillten Einzelfäden aus Polytetrafluorethylen (PTFE) umfassen, **dadurch gekennzeichnet, dass** die die Seele (11) bildenden Kunststofffäden (110) jeweils einzeln mit 200 bis 700 Touren/m in einer ersten Drehrichtung um ihre Längsachse verdrillt sind und dann mehrere der verdrillten Kunststofffäden (110) gemeinsam mit 100 bis 200 Touren/m in entgegengesetzter Drehrichtung um ihre Längsachse verzwirnt sind.

2. Seil nach Anspruch 1, **dadurch gekennzeichnet, dass** die Seele aus 540 einzeln verdrillten Kunststofffäden gebildet ist, von denen 30 bis 180 gemeinsam in entgegengesetzter Drehrichtung verzwirnt sind.

3. Seil nach Anspruch 1 oder 2, **dadurch gekennzeichnet, dass** die den Mantel (10) bildenden Kunststofffäden (100) jeweils 30 Einzelfäden aus PTFE einer Garnstärke von 380 dtex umfassen.

4. Seil nach einem der Ansprüche 1 bis 3, **dadurch gekennzeichnet, dass** der Mantel (10) aus 16 miteinander verflochtenen Kunststofffäden (100) gebildet ist.

5. Seil nach einem der Ansprüche 1 bis 4, **dadurch gekennzeichnet, dass** die Seele (11) aus Kunststofffäden (110) auf Basis von Polyolefinen, wie Polyethylen, Polypropylen, Polyamiden, Polyester, Polytetrafluorethylen (PTFE), Aramid oder einem Polyethylen mit ultrahohem Molekulargewicht gebildet ist.

6. Seil nach einem der Ansprüche 1 bis 5, **dadurch gekennzeichnet, dass** die Seele (11) aus Kunststofffäden (110) einer Garnstärke von 250 bis 3.300 dtex gebildet ist.

7. Seil nach Anspruch 6, **dadurch gekennzeichnet, dass** die Seele (11) aus PTFE-Kunststofffäden (110) einer Garnstärke von 380 bis 440 dtex gebildet ist.

8. Seil nach einem der Ansprüche 1 bis 7, **dadurch gekennzeichnet, dass** es einen Durchmesser von 2 bis 20 mm aufweist.

## Claims

1. Rope (1) with a core (11) and a casing (10) enclosing the core (11), the core (11) being formed from a plurality of plastics material threads (110) and the casing (10) being formed from a plurality of plastics material threads interlaced together and made of polytetrafluoroethylene (PTFE) (100), which form a light-proof and liquid-repellent enclosure for the core (11), the plastics material threads (100) forming the casing (10) each comprising a plurality of individual threads made of polytetrafluoroethylene (PTFE) and twisted together, **characterised in that** the plastics material threads (100) forming the core (11) are each twisted individually with 200 to 700 turns/m in a first rotational direction about their longitudinal axis and then a plurality of the twisted plastics material threads (110) are twisted together with 100 to 200 turns/m in the opposing rotational direction about their longitudinal axis.

2. Rope according to claim 1, **characterised in that** the core is formed from 540 individually twisted plastics material threads, of which 30 to 180 are twisted together in the opposing rotational direction.

3. Rope according to claim 1 or 2, **characterised in that** the plastics material threads (100) forming the casing (10) each comprise 30 individual threads made of PTFE in a yarn thickness of 380 dtex.

4. Rope according to any one of claims 1 to 3, **characterised in that** the casing (10) is formed from 16 plastics material threads (100) interlaced with one another.

5. Rope according to any one of claims 1 to 4, **characterised in that** the core (11) is formed from plastics material threads (110) based on polyolefins, such as polyethylene, polypropylene, polyamides, polyester, polytetrafluoroethylene (PTFE), aramid or a polyethylene with an ultra-high molecular weight.

6. Rope according to any one of claims 1 to 5, **characterised in that** the core (11) is formed from plastics material threads (110) with a yarn thickness of 250 to 3,300 dtex.

7. Rope according to claim 6, **characterised in that** the core (11) is formed from PTFE plastics material threads (110) with a yarn thickness of 380 to 440 dtex.

8. Rope according to any one of claims 1 to 7, **characterised in that** it has a diameter of 2 to 20 mm.

## Revendications

1. Corde (1) comprenant une âme (11) et une gaine (10) entourant l'âme (11), l'âme (11) étant formée à partir d'une multitude de fils (110) en matière synthétique et la gaine (10) à partir d'une multitude de fils en matière synthétiqueen polytétrafluoréthylène (PTFE) (100), tressés les uns aux autres, qui forment une enveloppe étanche à la lumière et repoussant les liquides pour l'âme (11), les fils en matière synthétique (100) formant la gaine (10) comprenant respectivement une multitude de fils individuels en polytétrafluoréthylène (PTFE) torsadés les uns aux autres, **caractérisée en ce que** les fils en matière synthétique (100) formant l'âme (11) sont torsadés respectivement de manière individuelle à raison de 200 à 700 tours/m dans un premier sens de rotation autour de leur axe longitudinal et ensuite plusieurs fils en matière synthétique torsadés (110) sont soumis à un retordage commun à concurrence de 100 à 200 tours/m dans le sens de rotation opposé, autour de leur axe longitudinal.

2. Corde selon la revendication 1, **caractérisée en ce que** l'âme est formée par 540 fils en matière synthétique torsadés de manière individuelle, parmi lesquels un nombre de 30 à 180 sont soumis à un retordage commun dans le sens de rotation opposé.

3. Corde selon la revendication 1 ou 2, **caractérisée en ce que** les fils en matière synthétique (100) formant la gaine (10) comprennent respectivement 30 fils individuels en PTFE possédant une grosseur de fil de 380 dtex.

4. Corde selon l'une quelconque des revendications 1 à 3, **caractérisée en ce que** la gaine (10) est formée à partir de 16 fils en matière synthétique (100) tressés les uns aux autres.

5. Corde selon l'une quelconque des revendications 1 à 4, **caractérisée en ce que** l'âme (11) est formée par des fils en matière synthétique (110) à base de polyoléfines telles que le polyéthylène, le polypropylène, les polyamides, le polyester, le polytétrafluoréthylène (PTFE), l'aramide ou à base de polyéthylène possédant un poids moléculaire ultraélevé.

6. Corde selon l'une quelconque des revendications 1 à 5, **caractérisée en ce que** l'âme (11) est formée par des fils en matière synthétique (110) possédant une grosseur de fil de 250 à 3300 dtex.

7. Corde selon la revendication 6, **caractérisée en ce que** l'âme (11) est formée par des fils en matière synthétique de PTFE (110) possédant une grosseur de fil de 380 à 440 dtex.

8. Corde selon l'une quelconque des revendications 1 à 5, **caractérisée en ce qu'**elle présente un diamètre de 2 à 20 mm.
